# EUROPÄISCHE PATENTSCHRIFT

(11) **EP 0 154 250 B1**
(45) Veröffentlichungstag und Bekanntmachung des Hinweises auf die Patenterteilung: **27.04.1988**
(21) Anmeldenummer: 85101821.8
(22) Anmeldetag: 20.02.1985
(51) Int. Cl.: B22D 11/06

(54) **Verfahren und Vorrichtung zum kontinuierlichen Giessen von Metallen zwischen zwei gekühlten achsparellelen Trommeln**
Method and apparatus for the continuous casting of metals between two cooled drums with parallel axes
Procédé et dispositif pour la coulée continue des métaux entre deux tambours refroidis à axes parallèles

(30) Priorität: 01.03.1984 CH 998/84
(43) Veröffentlichungstag der Anmeldung: 11.09.1985
(73) Patentinhaber: CONCAST SERVICE UNION AG, CH-8027 Zürich (CH)
(72) Erfinder: Willim, Fritz, CH-8903 Birmensdorf (CH)
(74) Vertreter: Zeller, Josef

(56) Entgegenhaltungen:
- DE-A- 2 063 591
- DE-C- 113 573
- FR-A- 986 078
- US-A- 2 693 012
- US-A- 3 405 757
- PATENTS ABSTRACTS OF JAPAN, Band 8, Nr. 20 (M-271) [1457], 27. Januar 1984; & JP - A - 58 179 545 (ISHIKAWAJIMA HARIMA JUKOGYO K.K.) 20-10-1983
- PATENTS ABSTRACTS OF JAPAN, Band 7, Nr. 5 (M-184) [1150], 11. Januar 1983; & JP - A - 57 165 162 (SUMITOMO KINZOKU KOGYO K.K.) 12-10-1982

## Beschreibung

Die Erfindung bezieht sich auf ein Verfahren und eine Vorrichtung zum kontinuierlichen Giessen von Metallen, insbesondere von Stahl in Form von Band oder dünnen Brammen, zwischen zwei gekühlte achsparallele Trommeln, deren einander gegenüberliegende Mantelflächen mit Strangabzugsgeschwindigkeit gleichförmig in Metallzufuhrrichtung bewegt werden, wobei das flüssige Metall in einen von den beiden Trommeln begrenzten Formhohlraum zugeführt sowie das gegossene Band nach dem engsten Trommelabstand gegen die Mantelfläche der einen Trommel gehalten wird.

Aus der die Oberbegriffe der Ansprüche 1 bzw 6 bildenden DE-A-2 063 591 ist ein Verfahren und eine Vorrichtung zum kontinuierlichen Giessen von Metallen, insbesondere von Stahlbändern bekannt. Der Stahl wird dabei in einen Formhohlraum (Spalt) zwischen zwei gekühlte achsparallele Trommeln gegossen. Die einander gegenüberliegenden Mantelflächen dieser Trommeln bewegen sich gleichförmig in Metallzufuhrrichtung mit Strangabzugsgeschwindigkeit. Das gegossene, zumindest weitgehend durcherstarrte Band wird nach dem engsten Trommelabstand gegen die Mantelfläche der einen Trommel gehalten. Dieses Verfahren kann mit einer für Massenproduktion ausreichenden Giessleistung nur zum Giessen dünner Bänder verwendet werden. Für dickere Bänder oder dünne Brammen von beispielsweise 10 oder mehr mm Dicke ist dieses Verfahren mit einer z. B. für eine rationelle Massenstahlherstellung nötigen Leistung nicht mehr geeignet, basiert es doch auf weitgehender bis vollständiger Durcherstarrung des gegossenen Stranges beim Austritt aus dem Spalt. Bei einer Erhöhung der Giessgeschwindigkeit wird die erstarrte Strangkruste beim Austritt aus dem Spalt immer dünner. Ausbauchungen, hervorgerufen durch den Druck des noch flüssigen Kernes, und dadurch verursachte Durchbrüche, sind dann nicht zu vermeiden. Durch eine höhere Giessgeschwindigkeit wird bei dem beschriebenen Verfahren die Störungshäufigkeit so gross, dass keine wirtschaftliche Produktion mehr möglich ist.

Der Erfindung liegt die Aufgabe zugrunde, ein Stranggiessverfahren gemäss Oberbegriff und eine Anlage für Bänder und dünne Brammen zu schaffen, das bzw. die die genannten Nachteile überwindet und mit wesentlich höherer Giessleistung und einfachen, betriebssicheren und kostengünstigen Einrichtungen arbeiten kann.

Nach der Erfindung wird diese Aufgabe durch die Summe der Merkmale von Verfahrensanspruch 1 bzw. Vorrichtungsanspruch 6 gelöst.

Um eine solche Anlage mit hoher Produktivität betriebssicher starten zu können und um zu erreichen, dass gleichzeitig nach dem Spaltaustritt nur ein minimaler ferrostatischer Druck auf die noch dünne Strangkruste wirksam wird, schlägt die Erfindung zusätzlich die kennzeichnenden Merkmale der Ansprüche 2, und 7 vor.

Ein weiteres charakteristisches Merkmal der Erfindung ist, dass der metallostatische Druck im Formhohlraum und unmittelbar nach dem Austritt aus diesem zusätzlich klein gehalten wird. Dazu wird das Giessmetall von einem Vorratsbehälter über eine mit diesem kommunizierend verbundene Zuführvorrichtung in den Formhohlraum derart eingebracht, dass der Badspiegel im Vorratsbehälter auf einer Höhe nur wenig über dem höchsten Punkt an der Eintrittseite des Formhohlraumes gehalten wird. Dadurch wird einerseits verhindert, dass beim Eintritt des Metalles in den Formhohlraum in diesen Luft gelangt, andererseits wirkt dadurch nach Austritt des Bandes aus dem Formhohlraum kein unzulässiger metallostatischer Druck auf die vorerst noch nicht abgestützte Oberseite des Bandes, sie baucht also nicht aus. Trotzdem kann, bedingt durch den auf dem Vorratsbehälter herrschenschenden Luftdruck, der flüssige Stahl im Bandinnern bis an den höchsten Punkt des um die untere Trommel geschlungenen Bandes steigen.

Eine gleichmässige Kühlung der beiden im Spalt zusammenlaufenden Krusten kann erzielt und Strangfehler oder Gießstörungen können nach einem zusätzlichen Merkmal verhindert werden, wenn die Umfangsgeschwindigkeit der mit den Breitseiten des sich bildenden Bandes in Berührung stehenden Oberflächen der beiden Trommeln ungleich ist und das Verhältnis der Umfangsgeschwindigkeit V₃ der Mantelfläche der umschlungenen Trommel mit dem Radius R₃ zur Umfangsgeschwindigkeit V₂ der Mantelfläche der nichtumschlungenen Trommel der Gleichung folgt, wobei d dem Rollenabstand im engsten Spalt entspricht.

Sowohl eine Erhöhung der Giessleistung wie der Durchbruchssicherheit wird durch eine hinreichend lange Erstarrungsstrecke an den durch die Manteflächen der Trommeln gebildeten Breitseiten erreicht. Demgegenüber darf der Strang an den Schmalseiten erst dann erstarren, wenn der durch die beiden sich einander nähernden Mantelflächen der Trommeln begrenzte Formhohlraum sich nur unwesentlich verengt, etwa der thermischen Schrumpfung entsprechend. Andernfalls kann es zu einem Blockieren des Stranges im Formhohlraum oder zu einem unzulässigen Verformen der Strangschmalseiten kommen. Weiter ist es ökonomischer, die synchron mit einer, vorzugsweise der unteren, Trommel mitbewegten Schmalseitenflanken, die ebenfalls einen Teil der Begrenzung des Formhohlraumes bilden, möglichst niedrig auszuführen. Daher wird zusätzlich vorgeschlagen, den durch die Zuführvorrichtung, durch zwei mit einer Trommel synchron bewegten Schmalseitenflanken, durch die Mantelflächender beiden Trommeln und durch die Spaltebene begrenzte Formhohlraum durch entsprechende Ausbildung der Zuführvorrichtung in Metallzufuhrrichtung an den Schmalseiten kürzer als in der Mitte der Breitseiten zu gestalten und die synchron mit einer Trommel bewegten Schmalseitenflanken nur wenig höher auszubilden als die Höhe des Formhohlraumes an seiner engsten Stelle.

Als weitere Massnahme kann im Sinne einer weiteren Ausbildung der Erfindung die Metallzuführvorrichtung an den Schmalseiten mit keilförmigen Wänden so weit in den Formhohlraum vorragen, bis diese durch die mit der einen Trommel synchron bewegten Schmalseitenflanken über ihre ganze Höhe überdeckt sind.

Für relativ niedrige Giessgeschwindigkeiten, wie sie bei Brammen mittlerer Dicke von etwa 40 - 60 mm oder ähnlich für eine hinreichende Produktion durchaus ausreichend sein können, ist es ohne Nachteil möglich, die synchron mit einer Trommel mitwandernden Schmalseitenflanken durch ökonomischere im Betrieb stationäre Schmalseitenplatten zu ersetzen. Daher wird als weiteres Merkmal vorgeschlagen, den Formhohlraum an den Schmalseiten in Metallzufuhrrichtung kürzer auszubilden als in der Mitte der Breitseiten und dass die stationären Schmalseitenplatten nur einen Teil der Schmalseiten des Formhohlraumes überdecken, aber aus Gründen der Betriebssicherheit über die engste Stelle des Formhohlraumes hinwegragen.

Um eine stufenlose Entleerung des Zwischengefässes am Ende eines Gusses zu erreichen, wird zusätzlich vorgeschlagen, die Zuführvorrichtung zusammen mit der oberen Trommel vorzugsweise konzentrisch um den Mittelpunkt der unteren Trommel derart kippbar vorzusehen, dass die Mittelachse des Zuführkanals bei Giessende von der Betriebsstellung in eine mindestens horizontale Lage verschwenkbar ist. Das im Zwischengefäss vorhandene Giessmetall kann dadurch ganz oder weitgehend in einen Strang vergossen werden.

Eine stufenlose Entleerung kann aber nach einer weiteren vorteilhaften Ausbildung auch erreicht werden, wenn das Giessmetall durch stufenlos einstellbaren Gasdruck im Zwischengefäss durch den Zuführkanal gepresst wird. Das Zwischengefäss ist dabei mit einem gasdichten Deckel zu versehen und der Zwischengefässhohlraum an eine Gasdruckquelle mit kontrollierbarem Druck anzuschliessen.

Im Sinne einer Alternative für eine stufenlose Entleerung des Zwischengefässes wird zusätzlich noch vorgeschlagen, eine elektromagnetische Pumpe im Zuführkanal anzuordnen.

Im nachfolgenden werden anhand von Figuren Beispiele der Erfindung erläutert.

Es zeigen:
Fig. 1 einen Vertikalschnitt einer schematisch dargestellten erfindungsgemässen Giesseinrichtung,
Fig. 2 einen Vertikalschnitt durch den Formhohlraum eines anderen Beispiels und
Fig. 3 einen Schnitt nach der Linie 111-111 der Fig. 2.

In Fig. 1 ist mit 2 eine obere und mit 3 eine untere Kühltrommel achsparallel dargestellt. Die Trommelmäntel bestehen in an sich bekannter Weise aus einem Metall mit hoher Wärmeleitfähigkeit wie Kupfer etc. und sind wassergekühlt.

Zwischen dem engsten Trommelspalt 4 und einer Zuführvorrichtung 5 befindet sich auf der Eingiesseite des Spaltes 4 ein Formhohlraum 7 mit einer Länge 8. Auf der Strangaustrittsseite des Spaltes 4 bildet die Mantelflächeder Trommel 3 eine bogenförmige Strangführung, die zusammen mit Rollen 10 ein Stützkorsett für ein gegossenes Band 12 darstellt. Dieses gegossene Band 12 weist über einen Umschlingungswinkel 15 von beispielsweise 180 - 210° des Trommelumfanges einen flüssigen Kern 11 auf. Dieser Umschlingungswinkel 15 könnte auch kleiner, beispielsweise zwischen 90 und 100°, gewählt werden.

Die beiden Trommeln 2, 3 sind übereinander angeordnet. Die Zuführvorrichtung 5 ist mit einem Zwischengefäss 13 kommunizierend verbunden und kann gegenüber einer Horizontalen 14 einen Winkel a von 5° - 45°, vorzugsweise von 15° - 30° einschliessen. Das Giessmetall fliesst von dem Zwischengefäss 13 über einen Zuführkanal 16, der in der Zuführvorrichtung 5 mündet, in den Formhohlraum 7. Ein Badspiegel 17 im Zwischengefäss oder Vorratsbehälter 13 wird während des Giessens auf einer Höhe gehalten, die mindestens der des Punktes 18 des Formhohlraumes 7 entspricht.

Strichpunktiert ist in Fig. 1 die Giessanlage in einer verschwenkten Stellung zum Entleeren des Zwischengefässes 13 dargestellt. Mittels einer Kolbenzylindereinheit 40, die an einem teilweise dargestellten Träger 45 für die Trommel 2 angelenkt sein kann, wird dieser mit der oberen Trommel 2 um die Mittelachse 6 der unteren Trommel 3 zusammen mit der Zuführvorrichtung 5 verschwenkt. Eine Mittelachse 20 des Zuführkanals 16 wird dabei in eine etwa horizontale Lage gebracht, um am Ende eines Gusses das Giessmetall im Zwischengefäss entleeren zu können. Alle oder ein Teil der Rollen 10 des Stützkorsettes können in Richtung eines Pfeiles 43 während der Kippbewegung um einen entsprechenden Weg verschoben werden.

Wird das Zwischengefäss 13 durch Gasdruck entleert, wird es mit einem gasdichten Deckel 41 versehen und ein Stutzen 44 an eine Gasdruckquelle mit kontrollierbarem Druck angeschlossen.

Alternativ kann eine Entleerung des Zwischengefässes durch eine elektromagnetische Pumpe 42 durchgeführt werden, die in Fig. 1 schematisch dargestellt ist.

In Fig. 2 und 3 ist eine untere Trommel 23 mit synchron bewegten Schmalseitenflanken 24 versehen, die wie im vorliegenden Beispiel gezeigt, wenige mm höher als der Trommelspalt 25 sind. Ein Formhohlraum 27 ist begrenzt durch den Trommelspalt 25, durch die beidseits der Trommel 23 angeordneten und mit dieser synchron bewegten Schmalseitenflanken 24, durch Mantelflächenabschnitte 28, 29 der beiden Trommeln 22, 23 und durch Begrenzungsflächen der Zuführvorrichtung 30. Dieser Formhohlraum 27 ist an den Schmalseiten, d.h. entlang der Schmalseitenflanken 24, in Giessrichtung 31 kürzer als in der Mitte 32 der Breitseite. Die synchron mit der Trommel 23 bewegten Schmalseitenflanken 24 sind niedriger als die grösste Höhe 34 des Formhohlraumes 27. Der Formhohlraum 27 wird an seinen Schmalseiten zuerst durch die keilförmig gegen den Trommelspalt 25 vorragenden Finger 36, 36' der Metallzuführvorrichtung 30 abgeschlossen und daran anschliessend durch die Schmalseitenflanken 29, nachdem die Trommel 22 zwischen diese über die ganze Breite des Formhohlraumes 27 hineinragt.

In Fig. 3 ist in der unteren Bildhälfte anstelle der mit der Trommel 23 mitbewegten Schmalseitenflanke 24 der oberen Bildhälfte eine stationäre, den Formhohlraum 27 begrenzende Seitenwand 38 als weiteres Ausführungsbeispiel dargestellt.

Das erfindungsgemässe Verfahren kann wie nachfolgend beschrieben angewendet werden. Die zu giessende Banddicke ist auf die nachgeschalteten Walzeinrichtungen abgestimmt. Die Bandbreite ist den Kundenaufträgen entsprechend zu wählen, wobei die Trommeln und die Metallzuführvorrichtung entsprechend anzupassen sind. Die der Stranggiessanlage vorgeschalteten Schmelzaggregate produzieren in der Regel mit annähernd gleichbleibender Durchsatzrate, die beispielsweise bei Erzeugung von Stahl sehr hoch ist und 100 t/h überschreiten kann. Für eine dem Schmelzaggregat angepasste Produktionsrate und bei gleichbleibender Banddicke muss bei kleineren Bandbreiten schneller gegossen werden als bei grösseren, aber bei grossindustriell brauchbaren Bedingungen doch immer so schnell, dass das gegossene Band 12 bei Verlassen des Formhohlraumes durch den Spalt 25 nur an den äusseren Krusten erstarrt, im Kern aber noch flüssig ist. Dabei kann es zu Ausbauchungen der zwar erstarrten, aber noch heissen und daher mechanisch schwachen Krusten kommen, wenn der flüssige Kern einen unzulässig hohen Druck ausübt und die Krusten nicht entsprechend abgestützt sind. Es ist naheliegend, dass die Abstützung umso enger - im Extremfall sogar kontinuierlich - sein muss, je dünner und heisser die erstarrte Kruste und je grösser der ausgeübte Druck sind.

Die Erstarrungsgeschwindigkeit eines Metalles kann nicht beliebig gewählt werden, sie hängt im wesentlichen davon ab, wie schnell die bei der Erstarrung und anschliessenden Abkühlung frei werdende Wärmemenge durch die Kruste ab- und an die kühlenden Medien weitergeleitet werden kann. Sie ist beim Strang- oder Blockgiessen von Metallen zu Erstarrungsbeginn hoch und nimmt mit steigender Krustendicke ab. Die dabei erreichte Krustendicke lässt sich annähernd errechnen nach der Formel
Dabei ist s = Kustendicke in mm
k = eine im wesentlichen von der Kuhlintensität abhängige Konstante (für Stahlband ca. 15-27)
t = Erstarrungszeit in Minuten

Die für Stahlbänder von 1 m Breite, aber unterschiedlicher Dicke von 3 - 80 mm nötigen Giessgeschwindigkeiten zur Erzielung einer Giessleistung von 100 t pro Stunde sind als Beispiele in Tabelle 1 angegeben.

Die für die gleichen Abmessungen ohne Beeinträchtigung der Produktqualität zu erwartende Zeit bis zur völligen Durcherstarrung - entsprechend Banddicke - 2 x Krustendicke - sowie die daraus sich für die Giessgeschwindigkeiten nach Tabelle 1 ergebenden Erstarrungslängen sind unter Angabe der jeweils zugrunde gelegten k-Werte in Tabelle 2 zusammengestellt.

Um der Industrie zum anschliessenden Warmwalzen geeignete, aber doch möglichst dünne Bänder mit ausreichender Produktivität zur Verfügung zu stellen, werden Erstarrungslängen gewählt, wie aus Tabelle 2 hervorgeht, die weit grösser sind, als sie in einem Formhohlraum 27 allein sinnvoll realisiert werden können. Daher wird eine Lösung vorgeschlagen, die es erlaubt, den flüssigen Kern weit über den engsten Spalt 4 (Fig. 1) oder 25 (Fig. 2/3) hinauszuziehen. Dazu ist es wichtig, dass in dem unmittelbar an den engsten Spalt anschliessenden Bereich, in dem sich die beiden Trommelmäntel progressiv voneinander entfernen, kein unzulässig hoher Druck durch den flüssigen Kern auf die obere dort nicht abgestützte Kruste ausgeübt wird. Wenn danach das gegossene Band bogenförmig nach abwärts geführt wird, kann der dabei naturgemäss wieder ansteigende Druck des flüssigen Kernes leicht durch ein die Trommel 3 teilweise und in gleichbleibenden, dem engsten Spalt 4 entsprechenden Abstand umschliessendes Stützkorsett 10 kompensiert werden. Dabei kann der Endpunkt der Kernerstarrung irgendwo beliebig vor dem unteren Ende des Stützkorsettes 10 liegen, wodurch die betrieblich erwünschte Flexibilität erreicht wird.

Bei einer derartigen Führung des Bandes ist die Umfangsgeschwindigkeit am Aussenbogen grösser als am Innenbogen. Um zu verhindern, dass die noch schwache und sehr heisse Kruste der Bandaussenseite beim Verlassen des Formhohlraumes 7 aus dessen engstem Spalt 4 gedehnt oder im Bereich 29 an der Trommel 2 entlanggezogen wird, ist es von Vorteil, wenn die Umfangsgeschwindigkeit V₂ der Trommel 2 grösser ist als die Umfangsgeschwindigkeit V₃ der Trommel 3 und zwar gemäss der Formel

Dabei ist R₃ der Radius der Trommel 3 und d die Spaltdicke 4 (Fig. 1).

Durch die in Fig. 1 mit 8 bzw. in Fig. 2 und 3 mit 28 und 29 bezeichneten Längen des Formhohlraumes ergibt sich im Sinne einer allgemeninen Lehre in Abhängigkeit der Giessgeschwindigkeit die Kontaktzeit der oberen Trommel mit dem sich bildenden Strang. Diese Länge ist für die Erstarrung einer genügend starken Strangkruste massgebend. Die Formhohlraumlänge 8 bzw. 28, 29 wird gemäss einer Ausführungsform der Erfindung in Abstimmung mit der Giessgeschwindigkeit und dem Trommeldurchmesser gewählt und mindestens ein Bogenmass von 20° des Trommelumfanges einschliessen. Bei entsprechender Dimensionierung der Formhohlraumlänge und des Trommeldurchmessers kann auch die Metallzuführvorrichtung so dimensioniert werden, dass ein Einfrieren des Stahles bei Giessbeginn verhindert und der Stahl dem Formhohlraum mit geringer Geschwindigkeit und minimaler Turbulenz zugeführt werden kann.

## Patentansprüche

1. Verfahren zum kontinuierlichen Giessen von Metallen, insbesondere von Stahl in Form von Band oder dünnen Brammen, zwischen zwei gekühlte, achsparallele Trommeln (2, 3; 22, 23), deren einander gegenüberliegende Mantelflächen mit Strangabzugsgeschwindigkeit gleichförmig in Metallzuführrichtung . bewegt werden, wobei das flüssige Metall in einen von den beiden Trommeln (2, 3; 22, 23) begrenzten Formhohlraum (7) zugeführt und das gegossene Band (12) nach dem engsten Trommelabstand (4, 25) gegen die Mantelfläche einer der Trommeln (3) gehalten wird, dadurch gekennzeichnet, dass bei einer vorgegebenen Kühlleistung der Mantelflächen der Kühltrommeln (2, 3; 22, 23) im Formhohlraum (7) ein Verhältnis zwischen Banddicke und Giessgeschwindigkeit mit der Massgabe gewählt wird, dass das Band (12) den engsten Spalt (4, 25) zwischen den Trommeln (2, 3; 22, 23) mit einem flüssigen Kern (11) verlässt und in einem an den engsten Spalt (4, 25) anschliessenden Stützkorsett (10) gegen den einen Trommelmantel (3; 23) entlang eines Umschlingungswinkels (15) gehalten, weiter gekühlt und zur vollen Erstarruhg gebracht wird und der im engsten Spalt (4; 25) beginnende Umschlingungswinkel (15) wenigstens 90°, vorzugsweise 180° - 210°, beträgt.

2. Verfahren nach Anspruch 1, dadurch gekennzeichnet, dass bei übereinanderliegenden Trommeln (2, 3; 22, 23) das Giessmetall aufwärts in einem Winkel von 5° - 45°, vorzugsweise von 15° - 30°, zu einer Horizontalen in den Formhohlraum (7) eingebracht wird.

3. Verfahren nach Anspruch 1 oder 2, dadurch gekennzeichnet, dass das gegossene Band (12) um die untere Trommel (3; 23) gehalten wird.

4. Verfahren nach Anspruch 2 oder 3, dadurch gekennzeichnet, dass das Giessmetall von einem Vorratsbehälter (13) über eine mit diesem kommunizierend verbundene Zuführvorrichtung (5; 30) in den Formhohlraum (7; 27) derart eingebracht wird, dass der Badspiegel (17) im Vorratsbehälter (13) auf einer Höhe nur wenig über dem höchsten Punkt (18) am Formhohlraumeintritt gehalten wird.

5. Verfahren nach einem der Ansprüche 1 ⁻ 4, dadurch gekennzeichnet, dass die Umfangsgeschwindigkeit der mit den Breitseiten des sich bildenden Bandes (12) in Berührung stehenden Oberfläche der beiden Trommeln (2, 3; 22, 23) ungleich ist und dass das Verhältnis der Umfangsgeschwindigkeit V₃ der Mantelfläche der umschlungenen Trommel (3; 23) mit dem Radius R₃ zur Umfangsgeschwindigkeit V₂ der Mantelfläche der nicht umschlungenen Trommel (2) entspricht, wobei d den Trommelabstand im engsten Spalt (4) darstellt.

6. Vorrichtung zum kontinuierlichen Giessen von Metallen, insbesondere von Stahl in Form von Band oder dünnen Brammen, bestehend aus zwei gekühlten achsparallelen Trommeln (2, 3; 22, 23), die auf der Eingiesseite des Spaltes zwischen den Trommeln (2, 3; 22, 23) zusammen mit einer Zuführvorrichtung (5; 30) einen Formhohlraum (7; 27) und auf der Strangaustrittsseite des Spaltes (4; 25) entlang der Mantelfläche einer der Trommeln eine bogenförmige Strangführung (10) bilden, dadurch gekennzeichnet, dass die bogenförmige Strangführung zusammen mit Rollen als Stützkorsett (10) für ein nur teilweise erstarrtes gegossenes Band (12) ausgebildet ist und ab engstem Spalt (4; 25) einen Umschlingungswinkel (15) von mindestens 90°, vorzugweise 180° - 210°, der Trommel (3; 23) umschlingt.

7. Vorrichtung nach Anspruch 6, dadurch gekennzeichnet, dass die Trommeln (2, 3; 22, 23) übereinander angeordnet sind und dass die Mittelachse (20) der nach oben gerichteten Zuführvorrichtung (5; 30) während des Giessbetriebes gegenüber einer Horizontalen (14) einen Winkel (a) von 5°-45°, vorzugsweise 15° - 30°, einschliesst.

8. Vorrichtung nach Anspruch 7, dadurch gekennzeichnet, dass die Zuführvorrichtung (5; 30) zusammen mit mindestens der oberen Trommel (2; 22) derart kippbar ist, dass die Mittelachse (20) des Zuführkanals (16) bei Giessende von der Betriebsstellung in eine etwa horizontale Lage verschwenkbar ist.

9. Vorrichtung nach Anspruch 7, dadurch gekennzeichnet, dass das Zwischengefäss (13) mit einem gasdichten Deckel (41) versehen ist und der Zwischengefässhohlraum an eine Gasdruckquelle mit kontrollierbarem Druck angeschlossen ist.

10. Vorrichtung nach Anspruch 7, dadurch gekennzeichnet, dass eine elektromagnetische Pumpe (42) im Zuführkanal (5) angeordnet ist.

11. Vorrichtung nach einem der Ansprüche 6 - 10, dadurch gekennzeichnet, dass der durch die Zuführvorrichtung (30), durch zwei mit der Trommel (23) synchron bewegte Schmalseitenflanken (24), durch Mantelflächenabschnitte (28, 29) der beiden Trommeln und durch die Spaltebene (25) begrenzte Formhohlraum (27) an den Schmalseiten in Metallzufuhrrichtung (31) kürzer ist als in der Mitte (32) der Breitseiten, und dass die synchron mit der Trommel (23) bewegten Schmalseitenflanken (24) nur einen Teil der Schmalseiten des Formhohlraumes (27) überdecken.

12. Vorrichtung nach Anspruch 11, dadurch gekennzeichnet, dass die Höhe der synchron mit der einen Trommel (23) bewegten Schmalseitenflanken (24) nur unwesentlich grösser ist als die Höhe des Formhohlraumes (27) an seiner engsten Stelle (25).

13. Vorrichtung nach einem der Ansprüche 11 oder 12, dadurch gekennzeichnet, dass die Metallzuführvorrichtung (30) an den Schmalseiten mit keilförmigen Wänden (36) soweit in den Formhohlraum vorragt, bis diese durch die mit der einen Trommel (23) synchron bewegten Schmalseitenflanken (24) über ihre ganze Höhe überdeckt sind.

14. Vorrichtung nach einem der Ansprüche 6 bis 10, dadurch gekennzeichnet, dass der durch die Zuführvorrichtung (30), durch zwei stationäre Schmalseitenplatten (38), durch die Mantelflächenabschnitte (28, 29) der beiden Trommeln und durch die Spaltebene (25) begrenzte Formhohlraum (27) in Metallzufuhrrichtung (31) an den Schmalseitenkürzer ist als in der Mitte (32) der Breitseiten, und dass die stationären Schmalseitenplatten (38) nur einen Teil der Schmalseiten des Formhohlraumes (27) überdecken und gleichzeitig über die engste Stelle (25) des Formhohlraumes (27) hinwegragen.

15. Vorrichtung nach einem der Ansprüche 1 - 14, dadurch gekennzeichnet, dass die Länge des Formhohlraumes (8 bzw. 28, 29) mindestens ein Bogenmass von 20° des Trommelumfanges einschliesst.

## Claims

1. A method for the continuous casting of metals, especially steel in the form a band or thinslabs, between the axially parallel cooled drums (2, 3; 22, 23) whose mutually facing circumferential surfaces are moved in the direction of metal feed uniformly at strand extraction speed, the liquid metal being introduced into a hollow mould chamber (7) defined by the two drums (2, 3; 22, 23) and the cast band (12) being held against the circumferential surface of one of the drums (3) after passing the narrowest drum gap (4; 25), characterized in that with a given cooling capacity of the circumferential surfaces of the cooling drums (2, 3; 22, 23) in the hollow mould chamber (7) a relationship between band thickness and casting speed is selected such that the band leaves the narrowest gap (4; 25) between the drums (2, 3; 22, 23) with a liquid core (11) and is held by a support corset (10) following the narrowest gap against the one circumferential drum surface (3; 23) over a wrapping angle (15) where it is further cooled and brought to complete solidification, and in that the wrapping angle (15) beginning in the narrowest gap (4; 25) amounts to at least 90°, and preferably between 180° and 210°.

2. A method according to claim 1, characterized in that with superposed drums (2, 3; 22, 23) the casting metal is introduced into the hollow mould chamber (7) upwardly at an angle of from 5° to 45°, and preferably from 15° to 30°, to the horizontal.

3. A method according to claim 1 or claim 2, characterized in that the cast band (12) is held around the lower drum (3; 23).

4. A method according to claim 2 or claim 3, characterized in that the casting metal is introduced from a storage tank (13) via a feed device (5; 30) connected communicatingly therewith into the hollow mould chamber (7; 27) in such a way that the bath level (17) in the storage tank (13) is kept at a height only slightly above the highest point (18) at the hollow mould chamber entrance.

5. A method according to any one of claims 1 to 4, characterized in that the circumferential speeds of the surfaces of the two drums (2, 3; 22, 23) in contact with the broad sides of the band (12) being formed are unequal and in that the ratio of the circumferential speed 9, of the circumferential surface of the wrapped drum (3, 23) having the radius R₃ to the circumferential speed V₂ of the circumferential surface of the unwrapped drum (2) corresponds to: wherein d represents the drum separation at the narrowest gap (4).

6. An apparatus for the continuous casting of metals, especially steel, in the form of a band or thin slabs, comprising two axially parallel cooled drums (2, 3; 22, 23), which form a hollow mould chamber (7; 27) on the inflow side of the gap between the drums (2, 3; 22, 23) together with a feed device (5; 30) and an arcuate strand guide (10) on the strand outlet side of the gap (4; 25) along the circumferential surface of one of the drums, characterized in that the arcuate strand guide is constructed together with rollers as a support corset (10) for an only partially solidified cast band (12) and wraps the drum (3; 23) from the narrowest gap (4; 25) over a wrapping angle (15) of at least 90°, and preferably between 180° and 210°.

7. An apparatus according to claim 5, characterized in that the drums (2, 3; 22; 23) are arranged above one another and in that during the casting operation the central axis (20) of the upwardly directed feed device (5; 30) forms an angle (a) of from 5° to 45°, and preferably 15° to 30°, to the horizontal (14).

8. An apparatus according to claim 7, characterized in that the feed device (5; 30) can be tilted together with at least the upper drum (2; 22) in such a way that at the end of casting the central axis (20) of the feed channel (16) is pivotable into an approximately horizontal position from the operational position.

9. An apparatus according to claim 7, characterized in that the intermediate vessel (13) is provided with a gas-proof lid (41) and in that the intermediate vessel cavity is connected to a gas pressure source with controllable pressure.

10. An apparatus according to claim 7, characterized in that an electromagnetic pump (42) is arranged in the feed channel (5).

11. An apparatus according to any one of claims 6 to 10, characterized in that the hollow mould chamber (27) defined by the feed device (30), by two narrow side flanks (24) moved synchronously with the drum (23), by circumferential surface sections (28, 29) of the two drums and by the gap plane (25) is shorter at the narrow sides in the metal feed direction (31) than in the centre (32) of the broad sides, and in that the narrow side flanks (24) moved synchronously with the drum (23) only cover part of the narrow sides of the hollow mould chamber (27).

12. An apparatus according to claim 11, characterized in that the height of the narrow side flanks (24) moved synchronously with one (23) of the drums is only insignificantly greater than the height of the hollow mould chamber (27) at its narrowest point (25).

13. An apparatus according to claim 11 or claim 12, characterized in that on the narrow sides the metal feed device (30) projects with wedge-shaped walls (35) into the hollow mould chamber until the wedge-shaped walls (35) are covered over their entire height by the narrow side flanks (24) moved synchronously with one (23) of the drums.

14. An apparatus according to any one of claims 5 to 10, characterized in that the hollow mould chamber (27) defined by the feed device (30), by two stationary narrow side plates (38), by the circumferential surface sections (28, 29) of the two drums and by the gap plane (25) is shorter in the metal feed direction (31) on the narrow sides than in the centre (32) of the broad sides, and in that the stationary narrow side plates (38) only cover part of the narrow sides of the hollow mould chamber (27) and project at the same time beyond the narrowest point (25) of the hollow mould chamber (27).

15. An apparatus according to any one of claims 1 to 14, characterized in that the length of the hollow mould chamber (8 or 28, 29) includes at least an are length of 20° of the drum circumference.

## Revendications

1. Procédé pour la coulée continue de métaux, notamment d'acier, en forme de bande ou de minces brames, entre deux tambours refroidis (2, 3 ; 22, 23) à axes parallèles, dont les surfaces périphériques, qui se font face, sont déplacées uniformément dans la direction d'amenée du métal à la vitesse d'extraction de la bande ou barre coulée, selon lequel on amène le métal liquide dans une cavité de formage (7) délimitée par les deux tambours (2, 3 ; 22, 23) et, à la suite du point (4 ; 25) où le passage en forme de fente entre les deux tambours est le plus étroit, on maintient la bande coulée (12) contre la surface périphérique d'un des tambours (3 ; 23), caractérisé en ce que, pour une puissance de refroidissement donnée des surfaces périphériques des tambours de refroidissement (2, 3 ; 22, 23), on choisit dans la cavité de formage (7) un rapport tel entre l'épaisseur de la bande et la vitesse de coulée que la bande (12) quitte le point le plus étroit de la fente (4 ; 25) entre les tambours (2, 3 ; 22, 23) avec un coeur liquide (11), et on maintient la bande contre la surface périphérique d'un des tambours (3 ; 23), le long d'un angle d'enroulement (15), dans un corset de soutien (10) faisant suite à ce point le plus étroit (4 ; 25), en la refroidissant davantage et en provoquant sa solidification complète, l'angle d'enroulement (15), commençant au point le plus étroit de la fente (4 ; 25), étant au moins de 90° et de préférence de 180 à 210°.

2. Procédé selon la revendication 1, caractérisé en ce que, les tambours (2, 3 ; 22, 23) étant disposés l'un au-dessus de l'autre, on introduir le métal à couler dans la cavité de formage (7) en le faisant couler vers le haut sous un angle ce 5 à 45°, de préférence de 15 à 30° par rapport à l'horizontale.

3. Procédé selon la revendication 1 ou 2, caractérisé en ce que l'on maintient la bande coulée (12) autour du tambour inférieur (3 ; 23).

4. Procédé selon la revendication 2 ou 3, caractérisé en ce que l'on introduit le métal à couler à partir d'un réservoir (13) et à travers un dispositif d'amenée (5 ; 30) communiquant avec lui dans la cavité de formage (7 ; 27), de manière que la surface du métal liquide (17) dans le réservoir (13) soit maintenue à un niveau qui n'est que de peu supérieur au point (18) le plus haut à l'entrée de la cavité de formage.

5. Procédé selon une des revendications 1 à 4, caractérisé en ce que les vitesses circonférentielles des surfaces périphériques des deux tambours (2, 3 ; 22, 23), surfaces qui sont en contact avec les grands côtés de la bande (12) en cours de formation, sont inégales et que le rapport de la vitesse circonférentielle V₃ de la surface périphérique du tambour (3 ; 23) embrassé, ayant le rayon R₃, à la vitesse circonférentielle V₂ de la surface périphérique du tambour (2) non embrassé ou entouré par la bande correspond à où d représente la distance entre les tambours au point le plus étroit (4) de la fente.

6. Dispositif pour la coulée continue de métaux, notamment d'acier, en forme de bande ou de minces brames, comprenant deux tambours refroidis (2, 3 ; 22, 23) à axes parallèles, qui forment une cavité de formage (7 ; 27) du côté de l'entrée du métal à couler dans la fente entre les tambours (2, 3 ; 22, 23), conjointement avec un dispositif d'amenée (5 ; 30), et, du côté par lequel la bande ou barre coulée sort de la fente (4 ; 25), le long de la surface périphérique d'un des tambours, un guide-barre courbe (10), caractérisé en ce que le guide-barre courbe est réalisé, ensemble avec des rouleaux, comme un corset de soutien (10) pour une bande de coulée (12) qui n'est que partiellement solidifiée et qui entoure le tambour (3; 23), à partir de l'endroit le plus étroit (4 ; 25) de la fente entre les tambours, sur un angle d'enroulement (15) d'au moins 90°, de préférence de 180 à 210°.

7. Dispositif selon la revendication 6, caractérisé en ce que les tambours (2, 3 ; 22, 23) sont disposés l'un au-dessus de l'autre et que l'axe (20) du dispositif d'amenée (5 ; 30), dirigé vers le haut, renferme un angle (a) de 5 à 45°, de préférence de 15 à 30°, avec l'horizontale (14) pendant la coulée.

8. Dispositif selon la revendication 7, caractérisé en ce que le dispositif d'amenée (5 ; 30) est disposé basculant, ensemble avec au moins le tambour supérieur (2 ; 22), de manière que l'axe (20) du canal d'amenée (16) puisse être tourné, à la-fin de la coulée, de la position de service à une orientation à peu près horizontale.

9. Dispositif selon la revendication 7, caractérisé en ce que le panier intermédiaire (13) est équipé d'un couvercle (41) étanche au gaz et que l'intérieur du panier est raccordé à une source de pression de gaz dont la pression est réglable.

10. Dispositif selon la revendication 7, caractérisé en ce qu'une pompe électromagnétique (42) est incorporée dans le canal d'amenée (5).

11. Dispositif selon une des revendications 6 à 10, caractérisé en ce que la cavité de formage (27), délimitée par le dispositif d'amenée (30), par deux flancs (24) pour les petits côtés, déplacés en synchronisme avec un tambour (23), par des segments (28, 29) des surfaces périphériques des deux tambours et par le plan transversal de la fente à l'endroit le plus étroit (25), est plus courte sur les petits côtés, dans le sens (31) de l'amenée du métal, qu'au milieu (32) des grands côtés, et que les flancs (24) pour les petits côtés, déplacés en synchronisme avec un tambour (23), recouvrent seulement une partie des petits côtés de la cavité de formage (27).

12. Dispositif selon la revendication 11, caractérisé en ce que la hauteur des flancs (24) pour les petits côtés, déplacés en synchronisme avec un tambour (23), n'est que de peu supérieure à la hauteur de la cavité de formage (27) à son endroit (25) le plus étroit.

13. Dispositif selon la revendication 11 ou 12, caractérisé en ce que le dispositif (30) pour l'amenée du métal possède, sur les petits côtés, des parois (36) en forme de coins, par lesquelles ce dispositif avance dans la cavité de formage jusque dans la zone où les flancs (24) pour les petits côtés, deplacés en synchronisme avec un tambour (23), recouvrent les petits côtés de la cavité de formage sur toute leur hauteur.

14. Dispositif selon une des revendications 6 à 10, caractérisé en ce que la cavité de formage (27), délimitée par le dispositif d'amenée (30), par deux parois stationnaires (38) pour les petits côtés, par des segments (28, 29) des surfaces périphériques des deux tambours et par le plan transversal de la fente à l'endroit le plus étroit (25), est plus courte, sur les petits côtés, dans le sens (31) de l'amenée du métal, qu'au milieu (32) des grands côtés, et que les plaques stationnaires (38) pour les petits côtés recouvrent seulement une partie des petits côtés de la cavité de formage (27) et s'étendent en même temps au-delà de l'endroit le plus étroit (25) de la cavité de formage (27).

15. Dispositif selon une des revendications 1 à 14, caractérisé en ce que la longueur (8 respectivement 28, 29) de la cavité de formage s'etend sur au moins un arc de 20° du pourtour des tambours.
